# FASCICULE DE BREVET EUROPEEN

(11) **EP 0 409 926 B1**
(45) Date de publication et mention de la délivrance du brevet: **12.04.1995**
(21) Numéro de dépôt: 90900888.0
(22) Date de dépôt: 29.12.1989
(51) Int. Cl.: C25D 7/10, C25D 5/10

(54) **PROCEDE DE TRAITEMENT DES SURFACES EN CONTACT DE DEUX PIECES METALLIQUES APPELEES A SE DEPLACER L'UNE PAR RAPPORT A L'AUTRE DANS LE VIDE, ET STRUCTURE DE SUPPORTAGE D'UN ELEMENT FRAGILE**
VERFAHREN ZUR BEHANDLUNG VON ZWEI KONTAKTOBERFLÄCHEN VON ZWEI METALLSTÜCKEN, DIE SICH IM VAKUUM GEGENEINANDER BEWEGEN, UND UNTERSTÜTZUNGSSTRUKTUR FÜR EIN FRAGILES ELEMENT
PROCESS FOR TREATING THE SURFACES ENTERING INTO CONTACT OF TWO METALLIC PARTS DESIGNED TO MOVE IN A VACUUM RELATIVE TO EACH OTHER; AND SUPPORT STRUCTURE FOR A FRAGILE ELEMENT

(30) Priorité: 30.12.1988 FR 8817517
(43) Date de publication de la demande: 30.01.1991
(73) Titulaire: AEROSPATIALE, F-75781 Paris Cédex 16 (FR)
(72) Inventeur: PATIN, Jean-François, F-06110 Le Cannet (FR); BLOUET, Jean, F-92210 Saint-Cloud (FR); GRAS, René, F-95570 Bouffemont (FR); ROBBE-VALLOIRE, François, F-92260 Fontenay-aux-Roses (FR)
(74) Mandataire: Poulin, Gérard
(86) Numéro de dépôt international: FR8900686
(87) Numéro de publication internationale: WO9007588

## Description

L'invention concerne un procédé de traitement des surfaces en contact de deux pièces métalliques appelées à se déplacer l'une par rapport à l'autre dans le vide. Ces deux pièces peuvent être deux pièces mobiles l'une par rapport à l'autre, telles qu'un axe et un palier, un pignon et un engrenage, un axe et une chape, des roues, des poulies et un câble, etc. Il peut aussi s'agir de deux pièces normalement immobiles l'une par rapport à l'autre, mais dont les coefficients de dilatation différents peuvent induire des contraintes inacceptables, par exemple dans une structure de fixation d'un élément fagile tel qu'un miroir, une lentille, etc.

L'invention concerne également une structure de supportage d'un élément fragile tel qu'un miroir ou une lentille.

L'invention s'applique à tous les cas où un mécanisme de précision ou une monture de fixation d'un élément fragile sont appelés à être utilisés dans le vide, et notamment sur les satellites artificiels, les engins et les véhicules spatiaux.

Le fonctionnement sous vide des mécanismes comportant des pièces mobiles les unes par rapport aux autres a conduit les concepteurs de ces pièces à revêtir directement les surfaces en contact d'un lubrifiant solide qui a pour fonction d'abaisser le coefficient de frottement de ces pièces à une valeur aussi faible que possible, afin d'en faciliter le déplacement relatif. En effet, l'utilisation d'un lubrifiant fluide dans le vide nécessiterait de confiner ce lubrifiant de façon étanche dans un système fermé, ce qui n'est pas toujours possible et conduit, de toute manière, à un accroîssement du poids indésirable dans l'espace.

La nature du lubrifiant solide habituellement utilisé varie principalement en fonction des conditions de fonctionnement du mécanisme, notamment de la température et du degré hygrométrique. Les matériaux les plus couramment utilisés à cet effet sont les bisulfures, biséléniures et bitellurures de molybdène, tungstène et niobium purs ou chargés, et les matières plastiques telles que polytétrafluoroéthylène, polyacétal, polyimide.

Le fonctionnement des mécanismes dans lesquels les surfaces en contact sont revêtues d'un lubrifiant solide est satisfaisant tant que ce lubrifiant n'est pas endommagé et recouvre en totalité les surfaces. Cependant, dès qu'une disparition même locale du lubrifiant solide se produit, ce qui peut arriver relativement rapidement si le contact entre les surfaces s'effectue préférentiellement dans une zone d'étendue très limitée, il se produit instantanément un grippage entre les pièces. Ce grippage est dû à la venue en contact direct des métaux ou alliages métalliques qui constituent les pièces, qui sont choisis en fonction notamment de leurs propriétés mécaniques, sans tenir compte de leur aptitude à gripper lorsque ces métaux sont en contact direct l'un contre l'autre, notamment sous vide. Dans l'espace, l'apparition d'un grippage entre deux pièces mécaniques conduit inévitablement à rendre inopérant le mécanisme auquel appartiennent ces pièces. Cet inconvénient constitue donc un problème grave auquel aucune solution satisfaisante n'a été apportée à ce jour.

Dans le document FR-A-1 544 541, on a proposé d'interposer entre une pièce métallique et un lubrifiant solide tel que de l'oxyde de molybdène une couche de pré-revêtement en cuivre ou en laiton, suivie d'une couche de pré-revêtement en argent pour tous les métaux autres que le cuivre, le titane, l'aluminium et leurs alliages, afin d'améliorer la tenue mécanique du lubrifiant, quelle que soit la nature du matériau constituant la pièce en vis-à-vis. En revanche, il n'est jamais envisagé dans ce document que la sous-couche d'argent puisse remplir une fonction antigrippage après usure partielle du lubrifiant solide impliquant sa venue en contact avec une pièce en alliage ferreux.

Par ailleurs, la fixation d'éléments fragiles tels que des miroirs ou des lentilles appelés à se trouver dans le vide s'effectue habituellement en interposant un matériau d'interface mou entre l'optique et les pièces métalliques de supportage. Ce matériau d'interface est généralement métallique et constitué par de l'or, dans le cas d'un environnement sévère tel que le vide.

Dans un tel agencement, le coefficient de frottement élevé qui existe entre le joint métallique et la pièce de supportage, lors des variations dimensionnelles provoquées par des variations de température, induit des surcontraintes dans le matériau fragile de l'élément optique.

L'invention a précisément pour objet un nouveau procédé de traitement des surfaces en contact de deux pièces métalliques appelées à se déplacer l'une par rapport à l'autre dans l'air et sous vide, permettant d'éviter l'apparition de surcontraintes dans les matériaux fragiles et l'apparition d'un grippage entre les pièces en cas de détérioration ou de disparition ponctuelle d'un lubrifiant solide et, par conséquent, de garantir un fonctionnement satisfaisant des mécanismes auxquels appartiennent ces pièces pendant une durée qui est augmentée de deux à dix fois par rapport aux mécanismes actuels fonctionnant sous vide.

Selon l'invention, ce résultat est obtenu au moyen d'un procédé de traitement des surfaces en contact de deux pièces métalliques d'engin spatial appelées à se déplacer l'une par rapport à l'autre, consistant à revêtir la surface d'une première des deux pièces d'une couche de lubrifiant solide, caractérisé par le fait qu'avant de déposer la couche de lubrifiant solide, on dépose une couche intermédiaire d'un matériau antigrippage, non miscible ou très peu miscible à l'état liquide avec le métal constituant l'autre pièce. En variante, la couche de matériau antigrippage peut être déposée sur la surface de l'autre pièce, le matériau qui la constitue étant alors non miscible ou très peu miscible à l'état liquide avec le matériau constituant la première pièce.

Lorsqu'une couche de matériau antigrippage est ainsi prévue soit entre l'une des pièces et le lubrifiant solide, soit sur l'autre pièce, en cas de détérioration ou de disparition ponctuelle du lubrifiant, c'est le matériau antigrippage qui vient en contact avec la pièce opposée. Etant donné que ce matériau antigrippage a précisément été choisi pour son aptitude à ne pas gripper avec le métal constituant cette pièce, le coefficient de frottement entre les pièces se trouve légèrement augmenté mais aucun grippage ne se produit et le fonctionnement du mécanisme est prolongé aussi longtemps que le matériau antigrippage reste présent sur toute la surface de la pièce qui le supporte.

Par ailleurs, dans le cas où les pièces en contact sont un support métallique d'un élément optique tel qu'un miroir et un joint d'interface métallique placé entre ce support et l'élément optique, le matériau lubrifiant et le matériau antigrippage autorisent un déplacement relatif entre ces deux pièces lors des variations dimensionnelles provoquées par des variations de température. Par conséquent, ces variations n'induisent pas de contrainte notable dans l'élément optique.

Le matériau antigrippage est choisi en fonction de la nature du métal ou de l'alliage constituant la pièce contre laquelle ce matériau peut être amené à frotter, en tenant compte du fait que les métaux qui ne grippent pas entre eux sont des métaux qui sont insolubles à l'état liquide. Dans le cas des mécanismes spatiaux, on doit également tenir compte du fait que ces mécanismes sont essayés au sol et doivent donc pouvoir fonctionner dans l'air sans subir d'oxydation. Compte tenu de ces deux impératifs, lorsque le métal constituant ladite pièce est un alliage ferreux, un matériau antigrippage est de l'argent.

Par ailleurs, l'épaisseur de la couche d'argent est choisie en tenant compte du fait que la courbe de variation du coefficient de frottement entre l'argent et un alliage ferreux tel que l'acier inoxydable, en fonction de l'épaisseur de cette couche d'argent, passe par un minimum lorsque cette épaisseur est voisine de 2 microns. Par conséquent l'épaisseur de la couche d'argent est au plus égale à environ 6 microns.

Pour déposer la couche d'argent, différents procédés peuvent être utilisés. Parmi ces procédés, on choisit de préférence l'électrolyse, qui permet de contrôler de façon satisfaisante l'épaisseur de la couche d'argent pour un prix de revient relativement faible.

Lorsque les deux pièces en contact sont réalisées dans le même métal ou alliage métallique, le matériau antigrippage qui doit être déposé sur l'une des pièces est par nature insoluble à l'état liquide avec le métal constituant cette pièce. L'accrochage direct du matériau antigrippage sur ce métal est alors pratiquement impossible. Dans ce cas, avant de déposer la couche de matériau antigrippage, on peut déposer une sous-couche d'un matériau facilitant l'accrochage du matériau antigrippage sur le métal de la pièce correspondante. Plus précisément, cette sous-couche est réalisée en un matériau qui s'accroche de façon satisfaisante à la fois sur le métal de cette pièce et sur le matériau antigrippage.

Dans le cas où le métal de la pièce portant le matériau antigrippage est un alliage ferreux et le matériau antigrippage de l'argent, le matériau de la sous-couche est choisi dans le groupe comprenant l'or et le nickel.

L'épaisseur de cette sous-couche doit être proportionnellement peu importante par rapport à l'épaisseur de la couche d'argent, afin d'éviter que la sous-couche d'or ou de nickel ne remonte à la surface de la couche d'argent par diffusion, ce qui annulerait alors la fonction antigrippage de cette dernière. A cet effet, l'épaisseur de la sous-couche est au plus égale à environ 1 micron.

Comme la couche d'argent la sous-couche d'or ou de nickel est déposée de préférence par électrolyse.

Par ailleurs, afin d'améliorer le coefficient de frottement initial entre les pièces, la surface de l'autre pièce peut également être revêtue directement d'un lubrifiant solide, lorsque le lubrifiant solide et le matériau antigrippage sont placés tous deux sur la première pièce.

Il est à noter que le lubrifiant solide est choisi parmi les lubrifiants solides connus, en tenant compte notamment de son comportement dans le vide (absence de vaporisation) et de sa compatibilité avec la couche de matériau antigrippage, que le lubrifiant ne doit pas attaquer ou corroder. Dans le cas où le matériau antigrippage est de l'argent, le lubrifiant solide est de préférence du bisulfure de molybdène.

Le lubrifiant solide est déposé par tout procédé adapté, et notamment par brunissage.

L'invention a aussi pour objet une structure de supportage d'un élément spatial fragile, comprenant un support métallique et un joint d'interface métallique interposé entre le support et l'élément fragile, caractérisée par le fait qu'une première des deux pièces métalliques constituées par le support et le joint d'interface est revêtue d'une couche de lubrifiant solide, une couche de matériau antigrippage non miscible ou très peu miscible à l'état liquide avec le métal constituant l'autre pièce étant interposée entre la première pièce et le lubrifiant solide. En variante, la couche de matériau antigrippage est placée sur l'autre pièce ; elle est alors non miscible ou très peu miscible avec le métal constituant la première pièce.

L'efficacité des mécanismes constitués de pièces dont les surfaces en contact ont été traitées selon le procédé de l'invention a été testée en laboratoire et comparée à des pièces semblables dont les surfaces en contact étaient seulement revêtues d'une couche de lubrifiant solide, conformément à l'art antérieur.

Dans une première série d'essais destinés à observer l'évolution du coefficient de frottement en fonction de la distance parcourue, différents disques en acier inoxydable de 45 mm de diamètre ont été revêtus, d'une part, directement de bisulfure de molybdène MoS₂ déposé par dépôt physique en phase vapeur, d'autre part, d'une sous-couche de nickel déposée par électrolyse, d'une couche intermédiaire d'argent passivé et non passivé déposée par électrolyse, puis d'une couche de MoS₂ déposée par brunissage.

Les deux familles de disques ainsi réalisés ont été soumises successivement à un essai de glissement, sur 300 m, à une vitesse de 10 mm/s, en faisant tourner chacun des disques à température ambiante et en appliquant sur ce disque, avec une charge de 5 Newtons, un pion en acier inoxydable à extrémité sphérique de 5 mm de diamètre, dépourvu de revêtement

Au cours des premiers essais de ce type effectués sur des disques d'acier inoxydable revêtus seulement de MoS₂, on observe tout d'abord un fonctionnement avec un faible coefficient de frottement (voisin de 0,1). Sans qu'il existe de phase de transition durable, un grippage se produit ensuite dès que le lubrifiant solide MoS₂ est supprimé même localement. Ce grippage se traduit par une tendance prononcée au blocage, qui apparaît à partir de 110 m de glissement.

Les mêmes essais de glissement effectués ensuite sur des disques d'acier revêtus conformément à l'invention d'une sous-couche de nickel, d'une couche intermédiaire d'argent et d'une couche de MoS₂ ont conduit à des résultats très différents. En effet, après la première période comparable au cas précédent, au cours de laquelle la présence en tout point de la surface de revêtement de MoS₂ permet d'obtenir un faible coefficient de frottement (voisin de 0,1), la dégradation progressive du lubrifiant solide, qui se produit comme précédemment, se manifeste dans ce cas par l'apparition d'une deuxième période durable et stable, au cours de laquelle le coefficient de frottement est plus élévé (voisin de 0,5), mais sans apparition de grippage.

Des disques revêtus conformément à l'invention d'une sous-couche de nickel, d'une couche intermédiaire d'argent passivée et d'une couche de MoS₂ déposée par brunissage ont ensuite été soumis à des cycles thermiques (10 trempés dans l'azote liquide) et à un vieillissement humide pendant 200 heures à une température de 70°C et avec une humidité de 95 %.

Dans le cas des disques soumis à un vieillissement humide, on a observé la formation d'une épaisseur très faible (inférieure à 5000 Å) d'A_{g2}S sur la surface dans la zone couplée. L'adhérence des différentes couches est restée bonne et des essais de glissement comparables aux précédents effectués sur les disques soumis au cycle thermique et au vieillissement humide ont montré que ces deux traitements étaient sans effet sur le coefficient de frottement entre le disque et le pion.

Un autre disque revêtu conformément à l'invention a été soumis à un essai d'endurance qui a confirmé les résultats précédents. Ainsi, un glissement sur une distance de 1400 m n'a pas permis d'observer de variations notables du coefficient de frottement, et encore moins de blocage dû à un grippage.

Une deuxième série d'essais a été effectuée sur des cylindres d'acier de 30 mm de diamètre dont certains ont été revêtus directement de MoS₂ conformément à l'art antérieur et dont les autres ont été revêtus d'une sous-couche de nickel, d'une couche intermédiaire d'argent passivé et d'une couche de MoS₂ déposée par brunissage, conformément à l'invention.

Ces deux familles de cylindres ont été soumises successivement à des essais de glissement sur 300 m à la vitesse de 40 mm/s, en les entraînant en rotation à température ambiante, et en appliquant sur le cylindre, avec une charge variant de 0,75 Newton à 2,25 Newtons, un couteau fixe en acier dépourvu de revêtement, dont les faces forment entre elles un angle de 60° et dont l'extrémité avait selon le cas un rayon de courbure de 0,2 mm, 0,5 mm et 1 mm.

Par rapport à la première série d'essais, ces essais ont permis d'observer l'influence du rayon de courbure du couteau ainsi que l'influence de la charge. De façon générale ils ont confirmé les observations faites pendant la première série d'essais, c'est-à-dire, d'une part, la tendance prononcée au blocage des pièces revêtues uniquement de MoS₂, après suppression même locale de ce revêtement et, d'autre part, la disparition de ce phénomène lorsque la couche intermédiaire d'argent (avec sous-couche de nickel) est présente en dessous de MoS₂, conformément à l'invention. L'accroîssement du rayon de courbure du couteau tend à diminuer le coefficient de frottement. En revanche, les modifications de la charge appliquée sont pratiquement sans influence sur les résultats.

Comme dans la première série d'essais, un essai d'endurance sur un cylindre revêtu conformément à l'invention a permis d'observer qu'après 2000 m de glissement, il n'y avait pas de variation notable du coefficient de frottement, ni de blocage des pièces.

Par ailleurs, des essais de dureté ont aussi été effectués sur le revêtement d'argent. Ces essais ont montré que la dureté du revêtement était supérieure à 100 Hv (mesures faites à 110 Hv et 124 Hv).

Certains des disques dont les surfaces ont été traitées conformément à l'invention ont aussi été soumis à des essais de vieillissement en ambiance de laboratoire. Ces disques ont été soumis pendant un mois à la température de la pièce et à une humidité d'environ 60 %. D'autres éprouvettes revêtues également d'une couche intermédiaire d'argent et d'une couche de MoS₂ déposée par brunissage ont été soumises pendant 1 an à un environnement d'azote liquide et d'eau, dans l'ambiance du laboratoire. Dans les deux cas, aucune corrosion n'a été observée.

Pour les différents essais qui viennent d'être décrits, la sous-couche de nickel, déposée par électrolyse, présentait une épaisseur variant entre 0,5 et 1 micron. La couche intermédiaire d'argent, également déposée par électrolyse, présentait une épaisseur comprise entre 3 microns et 6 microns. La procédure de revêtement ainsi appliquée a permis de montrer la faisabilité du dépôt d'une couche intermédiaire d'argent ainsi que l'absence de modification des tolérances géométriques et de la rugosité lors du dépôt de cette couche. Dans tous les cas, le MoS₂ était déposé par brunissage.

Les différents essais qui viennent d'être décrits démontrent de façon claire que le procédé de traitement selon l'invention conduit à un réel progrès par rapport au procédé de traitement de surfaces utilisé dans la technique antérieure.

Si les différents essais qui ont été décrits concernent le cas de pièces en acier inoxydable revêtues successivement d'une sous-couche de nickel, d'une couche intermédiaire d'argent, puis d'une couche de MoS₂, il est clair que les enseignements de cette invention peuvent être transposés aisément au cas des pièces réalisées en d'autres alliages tels que ceux de titane, de béryllium ou de cuivre, qui sont également utilisés fréquemment dans les mécanismes spatiaux.

Ainsi, dans le cas d'une pièce en cuivre, la pièce en contact avec cette pièce en cuivre peut être revêtue d'une couche intermédiaire de molybdène, qui présente la propriété d'être insoluble à l'état liquide avec le cuivre, de sorte qu'aucun grippage ne se produira lorsque le lubrifiant solide déposé sur le molybdène sera endommagé.

Par ailleurs, la présence d'une sous-couche entre le matériau antigrippage et la pièce sur laquelle est déposé ce matériau n'est nécessaire que dans le cas où l'accrochage du matériau antigrippage ne s'effectue pas de façon satisfaisante. Le matériau constituant la sous-couche est alors choisi en fonction de la nature du métal constituant le support et de la nature du matériau antigrippage. Ainsi, dans le cas précédemment décrit où le support est réalisé en acier inoxydable et le matériau antigrippage constitué par de l'argent, la sous-couche peut aussi être réalisée en or.

Le choix du lubrifiant solide s'effectue quant à lui en fonction des conditions de température et d'hygrométrie dans lesquelles les pièces sont utilisées. Ainsi, si le bisulfure de molybdène constitue une bonne solution lorsqu'on se trouve en atmosphère sèche et à une température inférieure à 400°C, il peut être remplacé par du graphite en atmosphère humide et par du bisulfure de tungstène ou un biséléniure de molybdène de tungstène ou de niobium à haute température.

D'autre part, les procédés de dépôt des différentes couches sur leur support peuvent être des procédés quelconques permettant d'obtenir un revêtement satisfaisant.

Par ailleurs, il est important de noter que le procédé selon l'invention peut être appliqué à tous mécanismes utilisés dans le vide pour revêtir les surfaces en contact des pièces de ces mécanismes aptes à frotter les unes contre les autres. L'invention s'applique ainsi indifféremment et de façon non limitative aux engrenages, aux paliers, aux chapes, aux pignons, aux roues, aux poulies, aux bagues, etc.

Dans une extension particulièrement avantageuse de l'invention, celle-ci peut aussi être utilisée dans des dispositifs métalliques servant à fixer des éléments fragiles tels que des miroirs ou des lentilles, dans un environnement sévère impliquant notamment des variations sensibles de température. En effet, il est alors d'usage d'interposer un joint d'interface en métal mou (généralement de l'or), entre l'élément à fixer (généralement en silice) et chacun des supports métalliques servant de monture à cet élément, ce qui induit des surcontraintes dans l'élément fragile, compte tenu du coefficient de frottement élevé entre les supports métalliques et les joints d'interface métalliques, lorsque l'ensemble subit des variations de température importantes.

Dans ce contexte, la disposition de l'invention peut donc être avantageusement utilisée entre chaque support métallique et le joint métallique d'interface, afin de réduire très sensiblement le coefficient de frottement entre ces deux pièces et, par conséquent, d'autoriser leur glissement relatif en cas de variations importantes de température, sans induire pour autant de surcontraintes notables.

En pratique, comme dans le cas d'un mécanisme dans lequel le glissement entre deux pièces constitue une caractéristique fonctionnelle, quatre dispositions sont possibles.

Dans une première disposition, le support métallique est dépourvu de tout revêtement. Au contraire, le joint d'interface métallique est revêtu sur sa face en contact avec le support métallique, d'une sous-couche de matériau antigrippage, puis d'une couche de lubrifiant solide. La face opposée du joint est bien entendu en contact direct avec l'élément fragile. Dans ce cas, le matériau antigrippage est choisi parmi les matériaux non miscibles ou très peu miscibles à l'état liquide avec le métal du support.

Dans une deuxième disposition, inverse de la précédente, c'est le joint métallique d'interface qui est dépourvu de tout revêtement. Au contraire, la face du support métallique tournée vers ce joint est revêtue successivement d'une sous-couche de matériau antigrippage, puis d'une couche de lubrifiant solide. Le matériau antigrippage est alors choisi parmi les matériaux non miscibles ou très peu miscibles à l'état liquide avec le métal du joint d'interface.

Dans une troisième disposition d'intermédiaire, la face du joint d'interface métallique tournée vers le le support est revêtue directement d'une couche de lubrifiant solide. Au lieu d'être placé entre cette couche et le joint proprement dit, le matériau antigrippage est alors placé sur la face du support métallique qui est en contact avec le lubrifiant solide, sous la forme d'une couche superficielle. Etant donné qu'en cas de disparition partielle de la couche de lubrifiant solide, le matériau antigrippage est appelé à frotter contre le métal du joint d'interface, il est choisi de façon à être non miscible ou très peu miscible à l'état liquide avec ce métal.

Dans une quatrième disposition symétrique de la troisième, la couche de lubrifiant solide est placée directement sur la face du support métallique en contact avec le joint d'interface et la couche de matériau antigrippage est placée sur la face du joint en contact avec le support. Le matériau antigrippage est alors choisi parmi les matériaux non miscibles ou très peu miscibles à l'état liquide avec le métal du support.

Il est à noter que ces quatre dispositions peuvent également être utilisées dans le cas où les pièces métalliques sont appelées à frotter l'une contre l'autre dans un mécanisme prévu pour fonctionner dans le vide.

A titre d'exemple, le supportage d'un miroir de silice tel qu'un miroir de télescope embarqué sur un satellite ou sur une station orbitale s'effectue habituellement au moyen de supports en Invar, en interposant des joints d'interfaces en or. Si l'on applique dans ce cas la deuxième disposition précitée, on revêt tout d'abord la face du joint en or tournée vers le support en Invar d'une sous-couche antigrippage en argent (non miscible avec l'Invar à t'état liquide), puis d'une couche de polytétrafluoréthylène servant de lubrifiant solide. Afin de protéger le support en Invar de la corrosion, il est revêtu d'une couche de nickel.

Les essais de frottement décrits précédemnent ont permis de montrer par le calcul qu'un tel agencement devrait supprimer tout risque de rupture du miroir sous l'effet des contraintes thermoélastiques induites par d'importantes variations de température.

## Revendications

1. Procédé de traitement des surfaces en contact de deux pièces métalliques d'engin spatial appelées à se déplacer l'une part rapport à l'autre, consistant à revêtir la surface d'une première des deux pièces d'une couche de lubrifiant solide, caractérisé par le fait qu'avant de déposer la couche de lubrifiant solide, on dépose une couche intermédiaire d'un matériau antigrippage, non miscible ou très peu miscible à l'état liquide avec le métal constituant l'autre pièce.

2. Procédé selon la revendication 1, caractérisé par le fait que, le métal constituant l'autre pièce étant un alliage ferreux, le matériau antigrippage est de l'argent.

3. Procédé selon l'une quelconque des revendications précédentes, caractérisé par le fait qu'avant de déposer la couche de matériau antigrippage, on dépose une sous-couche d'un matériau facilitant l'accrochage du matériau antigrippage sur le métal de la première pièce.

4. Procédé selon la revendication 3, combinée avec la revendication 2, caractérisé par le fait que le métal de la première pièce étant un alliage ferreux, le matériau de la sous-couche est choisi dans le groupe comprenant l'or et le nickel.

5. Procédé selon l'une quelconque des revendications précédentes, caractérisé par le fait que la surface de l'autre pièce est également revêtue directement d'un lubrifiant solide.

6. Procédé de traitement des surfaces en contact de deux pièces métalliques appelées à se déplacer l'une par rapport à l'autre, consistant à revêtir la surface d'une première des deux pièces d'une couche de lubrifiant solide, caractérisé par le fait qu'on dépose sur la surface de l'autre pièce une couche de matériau antigrippage, non miscible ou très peu miscible à l'état liquide avec le métal constituant la première pièce.

7. Procédé selon la revendication 6, caractérisé par le fait que le métal constituant la première pièce étant un alliage ferreux, le matériau antigrippage est de l'argent.

8. Procédé selon l'une quelconque des revendications 6 et 7, caractérisé par le fait qu'avant de déposer la couche de matériau antigrippage, on dépose une sous-couche d'un matériau facilitant l'accrochage du matériau antigrippage sur le métal de l'autre pièce.

9. Procédé selon la revendication 8, combinée avec la revendication 7, caractérisé par le fait que, le métal de l'autre pièce étant un alliage ferreux, le matériau de la sous-couche est choisi dans le groupe comprenant l'or et le nickel.

10. Procédé selon l'une quelconque des revendications 2 et 7, caractérisé par le fait que l'épaisseur de la couche d'argent est au plus égale à environ 6 microns.

11. Procédé selon l'une quelconque des revendications 2, 7 et 10, caractérisé par le fait que la couche d'argent est déposée par électrolyse.

12. Procédé selon l'une quelconque des revendications 4 et 9, caractérisé par le fait que l'épaisseur de la sous-couche est au plus égale à environ 1 micron.

13. Procédé selon l'une quelconque des revendications 4, 9 et 12, caractérisé par le fait que la sous-couche est déposée par électrolyse.

14. Procédé selon l'une quelconque des revendications précédentes, caractérisé par le fait que le lubrifiant solide est du MoS₂.

15. Procédé selon l'une quelconque des revendications précédentes, caractérisé par le fait que le lubrifiant solide est déposé par brunissage.

16. Structure de supportage d'un élément spatial fragile, comprenant un support métallique et un joint d'interface métallique interposé entre le support et l'élément fragile, caractérisée par le fait qu'une première des deux pièces métalliques constituées par le support et le joint d'interface est revêtue d'une couche de lubrifiant solide, une couche de matériau antigrippage, non miscible ou très peu miscible à l'état liquide avec le métal constituant l'autre pièce, étant interposée entre la première pièce et le lubrifiant solide.

17. Structure de supportage d'un élément spatial fragile, comprenant un support métallique et un joint d'interface métallique interposé entre le support et l'élément fragile, caractérisée par le fait qu'une première des deux pièces métalliques constituées par le support et le joint d'interface est revêtue d'une couche de lubrifiant solide et par le fait que l'autre pièce est revêtue d'une couche de matériau antigrippage non miscible ou très peu miscible à l'état liquide avec le métal constituant la première pièce.

## Claims

1. Process for the treatment of contacting surfaces of two metal parts of a space craft moving with respect to one another and consisting of coating the surface of a first of said two parts with a solid lubricant layer, characterized in that prior to the deposition of the solid lubricant layer, an intermediate layer of an anti-jamming material is deposited, which is not or is only very slightly miscible in the liquid state with the metal constituting the other part.

2. Process according to claim 1, characterized in that the metal constituting the other part is of a ferrous alloy, so that the anti-jamming material is of silver.

3. Process according to either of the preceding claims, characterized in that prior to the deposition of the anti-jamming material layer, deposition takes place of an underlayer of a material facilitating the attachment of the anti-jamming material to the metal of the first part.

4. Process according to claim 3 combined with claim 2, characterized in that the metal of the first part is of a ferrous alloy, so that the material of the underlayer is chosen from among gold and nickel.

5. Process according to any one of the preceding claims, characterized in that the surface of the other part is also directly coated with a solid lubricant.

6. Process for the treatment of contacting surfaces of two metal parts having to move relative to one another consisting of coating the surface of a first of the two parts with a solid lubricant layer, characterized in that on the surface of the other part is deposited an anti-jamming material layer, which is not or is only very slightly miscible in the liquid state with the metal constituting the first part.

7. Process according to claim 6, characterized in that the metal constituting the first part is a ferrous alloy, so that the anti-jamming material is of silver.

8. Process according to either of the claims 6 and 7, characterized in that prior to the deposition of the anti-jamming material layer, a sublayer of a material facilitating the attachment of the anti-jamming material to the metal of the other part is deposited.

9. Process according to claim 8 combined with claim 7, characterized in that with the metal of the other part being of a ferrous alloy, the material of the sublayer is chosen from gold and nickel.

10. Process according to either of the claims 2 and 7, characterized in that the thickness of the silver layer is at the most approximately 6 microns.

11. Process according to any one of the claims 2, 7 and 10, characterized in that the silver layer is deposited by electrolysis.

12. Process according to either of the claims 4 and 9, characterized in that the thickness of the underlayer is at the most approximately 1 micron.

13. Process according to any one of the claims 4, 9 and 12, characterized in that the underlayer is deposited by electrolysis.

14. Process according to any one of the preceding claims, characterized in that the solid lubricant is of MoS₂.

15. Process according to any one of the preceding claims, characterized in that the solid lubricant is deposited by burnishing.

16. Support structure for a fragile space element comprising a metal support and a metal interface joint interposed between the support and the fragile element, characterized in that a first of the two metal parts constituted by the support and the interface joint is coated with a solid lubricant layer, an anti-jamming material layer, which is not or is only very slightly miscible in the liquid state with the metal constituting the other part being interposed between the first part and the solid lubricant.

17. Support structure of a fragile space element comprising a metal support and a metal interface joint interposed between the support and the fragile element, characterized in that a first of the two metal parts constituted by the support and the interface joint is coated with a solid lubricant layer and that the other part is coated by an anti-jamming material layer which is not or is only very slightly miscible in the liquid state with the metal constituting the first part.

## Patentansprüche

1. Verfahren zur Bearbeitung von in Kontakt stehenden Oberflächen zweier metallischer Raumflugkörperteile, wobei ein Teil im Verhältnis zum anderen bewegt wird, das darin besteht, auf die Oberfläche des ersten dieser beiden Teile eine feste Schmiermittelschicht aufzutragen, gekennzeichnet dadurch, daß vor dem Auftragen der festen Schmiermittelschicht eine Zwischenschicht aus einem das Festfressen verhindernden Material aufgetragen wird, das im flüssigen Zustand nicht oder kaum mischbar mit dem Metall ist, aus dem das andere Teil besteht;

2. Verfahren gemäß Anspruch 1, gekennzeichnet dadurch, daß es sich bei dem Material, aus dem das andere Teil besteht, um eine Eisenlegierung und bei dem zum Verhindern des Festfressens bestimmten Material um Silber handelt;

3. Verfahren gemäß eines der voranstehenden Ansprüche, gekennzeichnet dadurch, daß vor dem Auftragen der zum Verhindern des Festfressens bestimmten Schicht eine Unterschicht aufgetragen wird, die aus einem Material besteht, das den Halt der zum Verhindern des Festfressens bestimmten Schicht am Metall des ersten Teiles verbessert;

4. Verfahren gemäß Anspruch 3, gekennzeichnet dadurch, daß das Metall des ersten Teiles eine Eisenlegierung ist und daß das Material der Unterschicht aus der Gruppe der gold- oder nickelhaltigen Materialien ausgewählt wird;

5. Verfahren gemäß eines der voranstehenden Ansprüche, gekennzeichnet dadurch, daß auf die Oberfläche des anderen Teiles ebenfalls auf direkte Weise ein festes Schmiermittel aufgetragen wird;

6. Verfahren zur Bearbeitung von in Kontakt stehenden Oberflächen zweier Metallteile, wobei ein Teil im Verhältnis zum anderen bewegt wird, das darin besteht, auf die Oberfläche des ersten dieser beiden Teile eine feste Schmiermittelschicht aufzutragen, gekennzeichnet dadurch, daß auf die Oberfläche des anderen Teiles eine Schicht aus einem das Festfressen verhindernden Material aufgetragen wird, das im flüssigen Zustand nicht oder kaum mischbar mit dem Metall ist, aus dem das erste Teil besteht;

7. Verfahren gemäß Anspruch 6, gekennzeichnet dadurch, daß es sich bei dem Metall, aus dem das erste Teil besteht, um eine Eisenlegierung und bei dem Material zum Verhindern des Festfressens um Silber handelt;

8. Verfahren gemäß eines der Ansprüche 6 und 7, gekennzeichnet dadurch, daß vor dem Auftragen der zum Verhindern des Festfressens bestimmten Schicht eine Unterschicht aufgetragen wird, die aus einem Material besteht, das den Halt der zum Verhindern des Festfressens bestimmten Schicht am Metall des anderen Teiles verbessert;

9. Verfahren gemäß Anspruch 8, kombiniert mit Anspruch 7, gekennzeichnet dadurch, daß es sich bei dem Metall des anderen Teiles um eine Eisenlegierung handelt, während das Material der Unterschicht aus der Gruppe der gold- oder nickelhaltigen Materialien ausgewählt wird;

10. Verfahren gemäß eines der Ansprüche 2 und 7, gekennzeichnet dadurch, daß die maximale Stärke der Silberschicht etwa 6 Mikron beträgt;

11. Verfahren gemäß eines der Ansprüche 2, 7 und 10, gekennzeichnet dadurch, daß die Silberschicht mittels Elektrolyse aufgetragen wird;

12. Verfahren gemäß eines der Ansprüche 4 und 9, gekennzeichnet dadurch, daß die maximale Stärke der Unterschicht etwa 1 Mikron beträgt;

13. Verfahren gemäß eines der Ansprüche 4, 9 und 12, gekennzeichnet dadurch, daß die Unterschicht mittels Elektrolyse aufgetragen wird;

14. Verfahren gemäß eines der voranstehenden Ansprüche, gekennzeichnet dadurch, daß es sich bei dem festen Schmiermittel um MoS₂ handelt;

15. Verfahren gemäß eines der voranstehenden Ansprüche, gekennzeichnet dadurch, daß das feste Schmiermittel mittels Brünieren aufgetragen wird;

16. Haltestruktur eines zerbrechlichen, in der Raumfahrt verwendeten Elements, die eine Metallhalterung und ein Metallverbindungselement umfaßt, das zwischen die Halterung und das zerbrechliche Element eingebracht wird, gekennzeichnet dadurch, daß das erste der beiden Metallteile, die aus der Halterung und dem Verbindungselement bestehen, mit einer Schicht aus einem festen Schmiermittel versehen wird sowie mit einer Schicht aus einem das Festfressen verhindernden Material, das im flüssigen Zustand nicht oder kaum mit dem Metall mischbar ist, aus dem das andere Teil besteht, welche zwischen das erste Teil und das feste Schmiermittel eingebracht wird;

17. Haltestruktur eines zerbrechlichen, in der Raumfahrt verwendeten Elements, die eine Metallhalterung und ein Metallverbindungselement umfaßt, das zwischen die Halterung und das zerbrechliche Element eingebracht wird, gekennzeichnet dadurch, daß das erste der beiden Metallteile, die aus der Halterung und dem Verbindungselement bestehen, mit einer Schicht aus einem festen Schmiermittel versehen wird, sowie gekennzeichnet dadurch, daß auf das andere Teil eine Schicht aus einem das Festfressen verhindernden Material aufgetragen wird, das im flüssigen Zustand nicht oder kaum mit dem Metall mischbar ist, aus dem das erste Teil besteht.
